# FASCICULE DE BREVET EUROPEEN

(11) **EP 1 716 943 B1**
(45) Date de publication et mention de la délivrance du brevet: **18.08.2010**
(21) Numéro de dépôt: 06300404.8
(22) Date de dépôt: 25.04.2006
(51) Int. Cl.: B22D 19/00, B22C 21/14, F02F 7/00

(54) **Etancon fritte pour carter cylindre en fonte**
Gesinterte Kernstütze für Gußeisenzylindergehäuse
Sintered support for core for cast iron cylinder case

(30) Priorité: 29.04.2005 FR 0504430
(43) Date de publication de la demande: 02.11.2006
(73) Titulaire: PEUGEOT CITROËN AUTOMOBILES S.A., 78140 Vélizy Villacoublay (FR)
(72) Inventeur: MERCIER, Pierre, 57310, RURANGE LES THIONVILLE (FR); BONNET, Guy, 03290, DIOU (FR)
(74) Mandataire: Ménès, Catherine

(56) Documents cités:
- PATENT ABSTRACTS OF JAPAN vol. 011, no. 006 (M-551), 8 janvier 1987 (1987-01-08) & JP 61 182848 A (HONDA MOTOR CO LTD), 15 août 1986 (1986-08-15)

## Description

La présente invention est relative à un procédé de fabrication par moulage dans un moule en sable d'un carter de cylindres de moteur à combustion interne.

Les carters de cylindres de moteur à combustion interne, réalisés en fonte, sont entièrement moulés par un procédé de moulage dans un moule de sable. Ce moule de sable est constitué d'une enveloppe extérieure ou noyau extérieur entièrement constitué de sable, ainsi que d'un certain nombre de noyaux intérieurs, également entièrement constitués de sable et destinés à former des parties internes évidées à l'intérieur du carter. Après moulage et après solidification de la fonte qui est versée dans le moule, les noyaux sont éliminés par décochage, c'est-à-dire par vibration, et par grenaillage.

Lors de la coulée, des efforts mécaniques et thermiques sont exercés par la fonte sur les noyaux, ce qui peut engendrer des risques de déformation ou de déplacement de ces noyaux, notamment au niveau des zones où la toile, c'est-à-dire l'épaisseur des noyaux, est faible et en particulier inférieure à 3 mm. C'est notamment le cas des noyaux destinés à réaliser la chambre à eau des carters cylindres, ces chambres à eau étant des espaces situés autour des fûts des cylindres, destinés à assurer une circulation d'eau pour le refroidissement du carter lors de son utilisation. Afin de maintenir en place les noyaux destinés à réaliser ces boîtes à eau, et notamment dans l'espace entre deux fûts adjacents, on dispose des pièces de maintien appelées étançons, constituées de matières métalliques et destinées à maintenir les noyaux pendant la coulée. Ces étançons sont totalement noyés dans la fonte du carter au moment de la coulée et donc, restent à l'intérieur du carter et en font partie intégrante. Afin que ces pièces rapportées à l'intérieur des carters ne soient pas des zones de fragilité, il est nécessaire qu'elles soient parfaitement soudées à la fonte qui les enveloppe. Pour cela, on utilise des étançons en acier doux ferritique R.ST.36-2 DIN 17111, revêtus d'étain. Ces pièces sont mises en forme par frappe à froid. Le revêtement d'étain a pour fonction de favoriser la cohésion entre l'acier de l'étançon et la fonte du carter cylindre. II est par ailleurs connu de JP61182848 des étançons obtenus par compression d'un tube plat en acier carboné, dont la partie creuse est comblée par du sable ou autre matériau à base de silice. Ce matériau est éliminé après la fonte du carter pour former une lame d'eau.

Cette solution présente cependant quelques inconvénients : la réalisation en grande série d'étançons ayant des formes complexes est relativement coûteuse, la nécessité d'utiliser un revêtement en étain pour obtenir une bonne liaison avec la fonte qui est relativement coûteux, des limitations dans les possibilités de choix de matériaux pour réaliser l'étançon, et enfin le fait que ces étançons, même après moulage, ont des compositions sensiblement différentes de celles de la fonte et restent des corps étrangers.

Le but de la présente invention est de proposer un moyen pour réaliser des étançons, plus commode et plus économique que les moyens connus de l'art antérieur, et qui, en outre, permet d'adapter au mieux la nature du matériau dont sont constitués les étançons à la nature du matériau de moulage.

A cet effet, l'invention a pour objet un procédé de fabrication par moulage dans un moule en sable d'une pièce en fonte comportant au moins une chambre mince, selon lequel on utilise un moule comprenant au moins un noyau interne destiné à constituer la chambre mince de la pièce, ledit noyau comprenant un étançon de maintien qui reste noyé dans la fonte de la pièce après moulage, et qui est en matériau ferreux fritté.

De préférence, le matériau ferreux fritté est un matériau ferreux sans carbone et, par exemple, du fer.

Le matériau ferreux peut également être un alliage de fer et de molybdène contenant entre 0,5% et 2,5% de molybdène.

De préférence, le matériau ferreux fritté à une densité comprise entre 5,5 et 7,5.

La pièce réalisée à l'aide du procédé est, par exemple, un carter de cylindres de moteur à combustion interne et en ce que la chambre mince est la boîte à eau dudit carter.

L'invention concerne également un carter de cylindre de moteur à combustion interne en fonte du type comprenant au moins un étançon noyé dans la fonte, constitué d'un matériau ferreux fritté au moins partiellement imprégné de fonte.

De préférence, l'interface entre l'étançon et le corps du carter est constitué d'une zone dense d'épaisseur comprise entre 0,1 mm et 0,5 mm ayant une structure essentiellement perlitique.

L'invention va maintenant être décrite de façon plus précise mais non limitative en regard des figures annexées, dans lesquelles :
- la figure 1 est une vue en coupe schématique d'un carter de cylindre de moteur à combustion interne,
- la figure 2 est une vue en perspective d'un noyau de moulage de la chambre à eau d'un carter de moteur à combustion interne,
- la figure 3 est une vue en perspective d'un étançon utilisé pour consolider les noyaux.

Un carter de cylindre de moteur à combustion interne est une pièce connue en elle-même qui, comme représenté en coupe à la figure 1, comporte une pluralité de cylindres 1 délimités chacun par des fûts 2 entourés de zones creuses 3 utilisées pour la circulation d'un fluide de refroidissement. Un tel carter est réalisé en fonte par moulage et, comme on le voit sur la figure 1, dans les zones situées entre deux fûts adjacents, des pièces métalliques 4 appelées étançons sont noyées dans la fonte. Ces étançons 4 sont des pièces destinées à consolider le moule en sable utilisé pour la fabrication du carter et qui restent en place après moulage.

Le moule en sable comporte différents éléments, et notamment un noyau tel que le noyau représenté à la figure 2, destiné à réaliser la chambre à eau 3 du carter de cylindre. Comme on peut le voir sur la figure 2, le noyau 5 qui est en sable, comporte des parois relativement minces 6 et dont l'écartement est imposé par des pièces de maintien 4. Ces pièces de maintien, appelées étançons, sont des pièces métalliques destinées à être noyées dans la fonte du carter et à rester emprisonnées dans cette fonte.

Cette structure de moule pour réaliser un carter de cylindre en fonte par le procédé de moulage au sable, est connue en elle-même d'une façon générale.

En revanche, selon l'invention, les étançons 4 sont réalisés d'une façon nouvelle par métallurgie des poudres en utilisant une poudre d'un matériau métallique qui est frittée, de façon à former un corps solide ayant la forme voulue ainsi qu'une certaine porosité. Le matériau dont est constitué l'étançon est un matériau ferreux tel que du fer pur ou pratiquement pur, c'est-à-dire du fer dont les éléments autres que le fer ne sont que des impuretés résultant de l'élaboration. Le matériau peut également être du fer allié avec une quantité relativement limitée d'éléments d'alliage tels que le molybdène. En particulier, le matériau peut être du fer quasiment pur contenant jusqu'à 1,5% de molybdène.

La pièce obtenue a une densité qui peut être ajustée en fonction des conditions de frittage, et cette densité peut varier entre 5,5 et 7,5, et de préférence entre 6 et 7 et mieux, être de l'ordre de 6,8.

La technique de fabrication par frittage de pièces telles que les étançons selon l'invention est connue en elle-même de l'homme du métier.

Lorsqu'on réalise des carters de cylindres de moteurs à combustion interne en fonte en utilisant des moules dont les étançons sont des étançons en matériaux ferreux frittés comme les étançons selon l'invention, ces étançons se noient dans la fonte. Du fait de leur porosité, la fonte pénètre par capillarité à l'intérieur des étançons. C'est en particulier le cas lorsque la densité est inférieure à 6,5.

A titre d'exemple, on a réalisé des carters avec des étançons en fer pur ayant une densité de 6. Avec de tels étançons, un examen micrographique a montré que le métal liquide pénétrait par capillarité dans les porosités jusqu'au coeur de l'étançon et qu'il en résultait une amélioration de la dureté et une augmentation de la densité de l'étançon.

On a constaté également, en réalisant des carters avec des étançons de différentes densités, que la zone de jonction entre la fonte et les étançons s'étendait sur tout le pourtour de ceux-ci, qu'elle avait une épaisseur qui pouvait varier entre 0,1 et 0,5 mm, et que cette épaisseur était fonction de la densité du métal fritté ayant servi à réaliser l'étançon. En particulier, lorsque l'étançon est réalisé avec un fritté ayant une densité de 6, l'épaisseur de la couche de jonction entre la fonte et l'étançon est de l'ordre de 0,2 mm, alors que lorsque l'étançon a une densité de 7, l'épaisseur de cette couche de jonction est de l'ordre de 0,25 mm. On a constaté également que cette couche de jonction est essentiellement formée de métal apporté par la coulée, c'est-à-dire de fonte et que sa structure est perlitique (sans lamelle de graphite). En outre, les sulfures qui étaient présents dans la fonte se retrouvent dans l'épaisseur de la couche de jonction.

On constate également qu'au cours de la coulée, les étançons s'enrichissent en carbone par migration du carbone de la fonte vers l'étançon, et que cette augmentation de la teneur en carbone est d'autant plus importante que la densité est faible.

On remarque enfin que la présence de ferrite dans la ceinture de liaison entre la fonte et l'étançon n'affecte pas le transfert thermique à travers cette zone, puisque le coefficient de conduction thermique de l'acier est supérieur à celui du gaz dans le cas où il y a des cavités dans le fritté, et/ ou du graphite dans le cas de la fonte.

## Revendications

1. Procédé de fabrication par moulage dans un moule en sable d'une pièce en fonte comportant au moins une chambre mince (3), selon lequel on utilise un moule comprenant au moins un noyau interne (5) destiné à constituer la chambre mince (3) de la pièce, ledit noyau comprenant un étançon (4) de maintien qui reste noyé dans la fonte de la pièce après moulage, **caractérisé en ce que** l'étançon est en matériau ferreux fritté.

2. Procédé selon la revendication 1, **caractérisé en ce que** le matériau ferreux fritté est un matériau ferreux sans carbone.

3. Procédé selon la revendication 2, **caractérisé en ce que** le matériau ferreux sans carbone est du fer.

4. Procédé selon la revendication 2, **caractérisé en ce que** le matériau ferreux est un alliage de fer et de molybdène contenant entre 0,5% et 2,5% de molybdène.

5. Procédé selon l'une quelconque des revendications 2 à 4, **caractérisé en ce que** le matériau ferreux fritté à une densité comprise entre 5,5 et 7,5.

6. Procédé selon l'une quelconque des revendications 1 à 5, **caractérisé en ce que** la pièce est un carter de cylindres de moteur à combustion interne et **en ce que** la chambre mince (3) est la boîte à eau dudit carter.

7. Carter de cylindre de moteur à combustion interne en fonte du type comprenant au moins un étançon (4) noyé dans la fonte, **caractérisé en ce que** l'étançon est un matériau ferreux fritté au moins partiellement imprégné de fonte.

8. Carter de cylindre de moteur à combustion interne selon la revendication 7, **caractérisé en ce que** la zone de jonction entre l'étançon (4) et le corps du carter a une épaisseur comprise entre 0,1 mm et 0,5mm.

## Claims

1. A manufacturing method by moulding in a sand mould of a cast iron part, comprising at least one thin chamber (3) according to which a mould is used comprising at least one internal core (5) intended to constitute the thin chamber (3) of the part, the said core comprising a support prop (4) which remains embedded in the cast iron of the part after moulding, **characterized in that** the prop is made of sintered ferrous material.

2. The method according to Claim 1, **characterized in that** the sintered ferrous material is a ferrous material without carbon.

3. The method according to Claim 2, **characterized in that** the ferrous material without carbon is iron.

4. The method according to Claim 2, **characterized in that** the ferrous material is an alloy of iron and molybdenum containing between 0.5% and 2.5% molybdenum.

5. The method according to any of Claims 2 to 4, **characterized in that** the sintered ferrous material has a density comprised between 5.5 and 7.5.

6. The method according to any one of Claims 1 to 5, **characterized in that** the part is a cylinder casing of an internal combustion engine and **in that** the thin chamber (3) is the water box of the said casing.

7. A cylinder casing of an internal combustion engine of cast iron of the type comprising at least one prop (4) embedded in the cast iron, **characterized in that** the prop (4) is of a sintered ferrous material at least partially impregnated with cast iron.

8. A cylinder casing of an internal combustion engine according to Claim 7, **characterized in that** the junction zone between the prop (4) and the body of the casing has a thickness comprised between 0.1 mm and 0.5 mm.

## Patentansprüche

1. Herstellungsverfahren zum Formen in einer Form aus Sand eines Gußteils, der mindestens eine dünnwandige Kammer (3) aufweist, gemäß welchem man eine Form verwendet, die mindestens einen Innenkern (5) aufweist, der dazu bestimmt ist, die dünnwandige Kammer (3) des Gußteils zu bilden, wobei der Kern einen Haltepfosten (4) aufweist, der in dem Guss des Teils nach dem Formen eingelassen bleibt, **dadurch gekennzeichnet, dass** der Pfosten aus gesintertem eisenhaltigem Werkstoff besteht.

2. Verfahren nach Anspruch 1, **dadurch gekennzeichnet, dass** der gesinterte eisenhaltige Werkstoff ein eisenhaltiger Werkstoff ohne Kohlenstoff ist.

3. Verfahren nach Anspruch 2, **dadurch gekennzeichnet, dass** der eisenhaltige Werkstoff ohne Kohlenstoff Eisen ist.

4. Verfahren nach Anspruch 2, **dadurch gekennzeichnet, dass** der eisenhaltige Werkstoff eine Legierung aus Eisen und Molybdän, die zwischen 0,5 % und 2,5 % Molybdän enthält, ist.

5. Verfahren nach einem der Ansprüche 2 bis 4, **dadurch gekennzeichnet, dass** der gesinterte eisenhaltige Werkstoff eine Dichte zwischen 5,5 und 7,5 hat.

6. Verfahren nach einem der Ansprüche 1 bis 5, **dadurch gekennzeichnet, dass** das Werkstück ein Zylinderkurbelgehäuse eines Verbrennungsmotors ist, und dass die dünnwandige Kammer (3) der Wasserkasten des Gehäuses ist.

7. Zylinderkurbelgehäuse für Verbrennungsmotor aus Guss des Typs, der mindestens einen Pfeiler (4) aufweist, der in dem Guss eingelassen ist, **dadurch gekennzeichnet, dass** der Pfeiler aus einem gesinterten eisenhaltigen Werkstoff besteht, der mindestens teilweise mit Guss imprägniert ist.

8. Zylinderkurbelgehäuse für Verbrennungsmotor nach Anspruch 7, **dadurch gekennzeichnet, dass** die Verbindungszone zwischen dem Pfeiler (4) und dem Körper des Gehäuses eine Stärke zwischen 0,1 mm und 0,5 mm hat.
